# EUROPÄISCHE PATENTSCHRIFT

(11) **EP 0 610 460 B1**
(45) Veröffentlichungstag und Bekanntmachung des Hinweises auf die Patenterteilung: **20.10.1999**
(21) Anmeldenummer: 93914544.7
(22) Anmeldetag: 09.07.1993
(51) Int. Cl.: C21D 9/04

(54) **VERFAHREN ZUM WÄRMEBEHANDELN VON SCHIENEN**
RAIL THERMAL TREATMENT PROCESS
PROCEDE DE TRAITEMENT THERMIQUE DE RAILS

(30) Priorität: 15.07.1992 AT 145592
(43) Veröffentlichungstag der Anmeldung: 17.08.1994
(73) Patentinhaber: VOEST-ALPINE SCHIENEN GmbH, A-8700 Leoben-Donawitz (AT)
(72) Erfinder: MOSER, Alfred, A-8700 Leoben (AT); PRSKAWETZ, Georg, A-8700 Leoben (AT); POINTNER, Peter, A-8700 Leoben (AT)
(74) Vertreter: Wildhack, Helmut, Dipl.-Ing. Dr.
(86) Internationale Anmeldenummer: AT9300116
(87) Internationale Veröffentlichungsnummer: WO9402652

(56) Entgegenhaltungen:
- EP-A- 0 049 004
- EP-A- 0 088 746
- EP-A- 0 358 362
- DE-C- 582 957

## Beschreibung

Die Erfindung bezieht sich auf ein Verfahren zum Wärmebehandeln von Schienen, insbesondere des Schienenkopfes, bei welchem in einem einen synthetischen Kühlmittelzusatz enthaltenden Kühlmittel ausgehend von Temperaturen über 720°C gekühlt wird.

Ein Verfahren der eingangs genannten Art ist beispielsweise der EP-PS 88 746 zu entnehmen. Bei diesem bekannten Verfahren werden synthetische Kühlmittelzusätze im Ausmaß von 20 bis 50 Gew.-%, und im besonderen Polyglykole, eingesetzt, wobei der synthetische Kühlmittelzusatz in erster Linie eine Vergleichmäßigung der Abkühlungsbedingungen bei Einhaltung einer verringerten Abkühlungsgeschwindigkeit gewährleistet. Synthetische Abschreckmittel werden üblicherweise in der Technik angewandt, wo die Einhaltung einer minimalen Abkühlungsgeschwindigkeit zur Einstellung eines martensitischen Gefüges gefordert wird. Ziel einer derartigen Härtung ist es, den maximalen Querschnitt durchzuhärten, und bei Gegenständen, welche unterschiedliche Querschnitte aufweisen, gilt naturgemäß, daß auch die Bereiche mit kleineren Querschnitten vollständig durchgehärtet werden. Bei derartigen Anwendungen kann das Werkstück bis zum Temperaturausgleich im Bad bzw. Härtebad belassen werden.

Bei der Verwendung synthetischer Abschreckmittel im Zusammenhang mit der Wärmebehandlung von Schienen ist dabei eine Aufhärtung des Schienensteges keineswegs wünschenswert. Darüber hinaus wird ein Feinperlitisieren angestrebt und bei einem derartigen Feinperlitisieren ist die Einhaltung einer maximalen Abkühlungsgeschwindigkeit erforderlich. Wenn aber, wie beim bekannten Verfahren, die optimale Abkühlungsgeschwindigkeit im Schienenkopf eingestellt wird, welche ein feinperlitisches Gefüge ohne Martensit und Perlit ermöglicht, würde dies bedeuten, daß die Abkühlungsgeschwindigkeit für den wesentliche dünneren Schienensteg bereits wesentlich zu hoch ist.

Um nun ein weitgehend gleichmäßiges feinperlitisches Mikrogefüge über den Querschnitt bzw. über den beanspruchten Schienenteil einzustellen, wurde gemäß EP-A-358362 schon vorgeschlagen, die chemische Zusammensetzung des Stahls derart zu wählen, daß bei einer thermischen Vergütung die Austenit-Perlit-Umwandlung vor einer Bildung von Bainit im Gefüge erfolgt und daß nach einer vorerst verstärkten Abkühlung der aus dem gewählten Werkstoff gebildeten Schiene diese sodann unter isothermen Bedingungen zu einer vollständigen Umwandlung in die Perlitstruktur gebracht wird.

Die Erfindung zielt nun darauf ab, ein Verfahren der eingangs genannten Art zu schaffen, mit welchem die optimalen Abkühlungsgeschwindigkeiten für den Schienenkopf eingehalten werden können und gleichzeitig verhindert wird, daß eine unerwünschte Aufhärtung des wesentlich dünneren Steges erfolgt. Zur Lösung dieser Aufgabe besteht das erfindungsgemäße Verfahren im wesentlichen darin, daß der Schienenkopf in einem Kühlmittel, welchem synthetische Zusätze, wie z.B. Glykole oder Polyglykole, in einem Ausmaß zugesetzt werden, welches bei einer Badtemperatur zwischen 35 °C - 55 °C den Übergang vom Filmsieden in die Kochphase bei einer Oberflächentemperatur zwischen 450 ° C bis 550 ° C bewirkt und sich daraus der gewünschte Zeitpunkt für das Ziehen der Schiene ergibt, durch ein Eintauchen ausgehend von Temperaturen über 720 °C gekühlt und die Kühlung nach dem Erreichen des Kochpunktes durch Ziehen aus diesem unterbrochen und außerhalb des Kühlmittelbades langsam weitergeführt wird, wobei die Schiene am Ende der Abkühlung im Kühlmittel nach dem Ziehen der eingetauchten Bereiche eine Oberflächentemperatur zwischen 450 °c und 550°C ohne Temperaturausgleich über den gesamten Querschnitt aufweist.

Um eine gewünschte Gefügeumwandlung der Legierung bei der Abkühlung zu gewährleisten, hat das Ziehen der Schiene bei einem Erreichen einer bestimmten Oberflächentemperatur zwischen 450° und 550° C zu erfolgen. Als Indikator für die Höhe der Oberflächentemperatur und somit für den Ziehzeitpunkt wird der Übergang vom Filmsieden in die Kochphase des Kühlmittels herangezogen, welcher Übergang durch die Konzentration der synthetischen Zusätze und die Temperatur des Kühlmittels bestimmt bzw. eingestellt ist. Dadurch, daß das Ziehen zu einem Zeitpunkt vorgenommen wird, bei welchem die eingetauchten Bereiche eine Oberflächentemperatur zwischen 450 und 550 °C ohne Temperaturausgleich über den gesamten Querschnitt erreicht haben, wird sichergestellt, daß das Ziehen frühzeitig genug ist, um die Ausbildung eines Härtegefüges im Steg mit Sicherheit auszuschließen. Wenn nämlich der Temperaturausgleich abgewartet würde, käme es mit Sicherheit zu einer unerwünschten Aufhärtung im Steg, wobei die erfindungsgemäße Maßnahme als Kriterium für die Rechtzeitigkeit des Ziehens , die Erzielung einer Oberflächentemperatur zwischen 450 und 550°C anzusetzen, hier gemeinsam mit dem Umstand, daß ein synthetischer Kühlmittelzusatz eingesetzt wird, dazu führt, daß die Abkühlungsgeschwindigkeit im Kopf niedrig genug ist, um im Steg eine Aufhärtung mit Sicherheit zu vermeiden. Gleichzeitig wird aber durch die Verwendung eines synthetischen Kühlmittelzusatzes zwar eine Verringerung der Abkühlgeschwindigkeit, aber auch eine hinreichend hohe Abkühlgeschwindigkeit sichergestellt, welche die Ausbildung eines hochfesten, feinperlitischen Gefüges im Schienenkopf gewährleistet. Insbesondere durch den Einsatz von synthetischen Zusätzen, vorzugsweise von Glykolen und Polyglykolen, in einem Ausmaß, welches sicherstellt, daß der korrekte Zeitpunkt für das Ziehen der Schiene durch ein Sieden des Bades angezeigt wird, wird sichergestellt, daß gleichbleibende und optimale Ergebnisse sowohl für den Schienenkopf als auch für den Steg gewährleistet sind. Wenn nämlich an der Oberfläche der Schiene bei entsprechender Wahl des Anteiles an synthetischen Zusätzen der Kochpunkt einsetzt, sind die tiefer liegenden Bereiche mit Sicherheit noch nicht in Perlit umgewandelt. Bis zum Erreichen des Kochpunktes erfolgt ein relativ langsameres Abkühlen gegenüber einem Abkühlen in einem Bad ohne die synthetischen Kühlmittelzusätze. Erst ab Erreichen der Kochphase steigt die Abkühlgeschwindigkeit rasch an, so daß der Kochpunkt eine relativ charakteristische Grenze für den Übergang von relativ langsamer zu relativ rascher Abkühlung im Bad signalisiert. Bei Erreichen oder knapp nach dem Erreichen des Kochpunktes muß das Werkstück gezogen werden, wenn eine übermäßig rasche Abkühlung vermieden werden soll, und die Einstellung des Filmsiedens in einer Weise, daß der Kopfbereich der Schiene bis in eine Tiefe von ca. 20 bis 25 mm optimale Perlitbildung erzielen läßt, führt nach dem Ziehen dazu, daß die tieferliegenden Bereiche in der Folge noch in Perlit umgewandelt werden, wobei umgekehrt dann, wenn das Werkstück nach Erreichen des Filmsiedens im Bad belassen würde, es aufgrund der nunmehr einsetzenden rascheren Abkühlung zur Ausbildung von Martensit kommen würde. Nach dem Erreichen des Kochpunktes kann die weitere Abkühlung außerhalb des Bades entsprechend langsam genug geführt werden, um eine vollständige Perlitbildung sicherzustellen, was, wie bereits erwähnt, nach Erreichen des Kochpunktes durch die wesentliche raschere Abkühlung im Bad nicht mehr sichergestellt werden könnte. Eine derartige raschere Abkühlungsgeschwindigkeit im Bad hätte darüber hinaus zur Folge, daß vor allen Dingen der geringere Stegquerschnitt rascher aufgehärtet würde und es doch zu unerwünschter Martensitbildung kommen würde, wodurch die Bruchgefahr naturgemäß erhöht wird.

Wesentlich für das erfindungsgemaße Verfahren ist somit die Verfahrensführung durch Wahl der geeigneten Menge des synthetischen Kühlmittels im Kühlmittel und die exakte Bestimmung des Zeitpunktes, zu welchem ein Ziehen der eingetauchten Bereiche erfolgen muß, um eine unerwünschte Aufhärtung anderer Bereiche zu verhindern. Der Anteil der synthetischen Zusätze im Kühlmittel bestimmt den zeitpunkt des Überganges Filmsieden - Kochphase, wobei die Einstellung der Konstellation so erfolgen muß, daß die Kochphase erst in der letzten Abkühlphase vor dem ziehen erreicht wird, um eine gleichmäßige Kühlung zu sichern. Die eingestellte Konzentration muß hiebei über ein entsprechendes Regelsystem laufend - was bei üblicher Anwendung des Mittels gemäß dem bekannten Stand der Technik nich notwendig ist - konstant gehalten werden, um sicherzustellen, daß auch im zuge des Verfahrens diese Konzentration, die für das Erkennen des rechtzeitigen Ziehens wesentlich ist, keinen Schwankungen unterworfen ist. Analoges gilt für die Badtemperatur.

Die Badumwälzung muß entgegen dem bekannten Stand der Technik konstant gehalten werden. Bezüglich der Anströmgeschwindigkeit des Mediums auf das abzukühlende Walzgut bzw. die Schiene ist festzuhalten, daß diese im gegenständlichen Fall über die gesamte Länge des Walzgutes bzw. der Schiene und über die gesamte Dauer der Wärmebehandlung möglichst konstant sein muß. Denn bei den bekannten Verfahren für das Härten, wo aus dem austenitischen Gefügezustand voll getaucht wird, genügt es, nur eine untere Grenze dieses Parameters einzuhalten, um den Härteeffekt zu erhalten. Das erfindungsgemaße Verfahren dagegen betrifft eine für das partielle Tauchen optimale Kombination zwischen Tauchtemperatur und Tauchzeit, wobei die Schiene am Ende der Abkühlung eine Oberflächentemperatur zwischen 450 bis 550°C aufweist, wobei es zu keinem Temperaturausgleich über den gesamten Querschnitt kommt.

Während des partiellen Tauchens der Schienen und des Eintauchens des Schienenkopfes kann so vorgegangen werden, daß der Schienenfuß mit Preßluft und/oder einem Wasser-Luftgemisch gekühlt wird. Mit Vorteil wird das erfindungsgemaße Verfahren auf einen Stahl mit der Richtanalyse 0,65-0,85 % C, 0,01-1,2 % Si, 0,5-3,5 % Mn, 0,01 - 1,0 % Cr, Rest Fe und übliche Verunreinigungen angewendet.

Die Wahl der korrekten Konzentration für den synthetischen Kühlmittelzusatz und die Maßnahme, das ziehen zu einem definierten Zeitpunkt, nämlich dem Übergang vom Filmsieden in die Kochphase vorzunehmen, ergibt insgesamt auch bei unterschiedlichen Schienenprofilen jeweils optimale Ergebnisse in bezug auf die Gefügeausbildung nach der Wärmebehandlung.

Die Erfindung wird nachfolgend anhand eines Ausführungsbeispieles des erfindungsgemäßen Verfahrens näher erläutert, wobei in der Zeichnung die mit dem erfindungsgemäßen Verfahren zum Wärmebehandeln erzielbaren Härtewerte näher dargestellt sind. In dieser zeigen Fig.1 einen Schnitt durch eine gemäß dem erfindungsgemäßen Verfahren behandelte Schiene, wobei die Härteverteilung HB für unterschiedliche Zonen dargestellt ist; und Fig.2 ein Diagramm der Härteverteilung in Abhängigkeit vom Abstand von der Fahrflächenmitte aus in Richtung Schienensteg.

Bei der Durchführung eines Verfahrens zur Wärmebehandlung von Schienen, insbesondere des Schienenkopfes, werden beispielsweise folgende Parameter eingehalten. Die Schiene bzw. der Schienenkopf werden mit einer Temperatur von 820°C in ein einen synthetischen Kühlmittelzusatz enthaltendes Kühlmittel getaucht, wobei die Tauchtiefe des Kopfes etwa 37 mm beträgt. Bei einer Badtemperatur von 50°C und einer gewählten Badkonzentration von 35% ergibt sich nach einer Tauchzeit von 150 s eine Oberflächen- bzw. Rückwärmtemperatur von 505°C, wobei diese Oberflächentemperatur erhalten bzw. das ziehen der eingetauchten Bereiche zu einem Zeitpunkt vorgenommen wird, ohne daß ein Temperaturausgleich über den gesamten Schienen- bzw. Kopfquerschnitt erfolgte.

Die mit einem derartigen Verfahren erzielbare Harteverteilung ist für ein Schienenprofil UIC 60 in Fig.1 dargestellt, wobei für unterschiedliche Bereiche die Harteverteilung HB angegeben ist. Es ergibt sich deutlich, daß der Schienenkopf entsprechend höhere Härtewerte als der Schienensteg und der Schienenfuß aufweist.

In dem in Fig.2 dargestellten Diagramm ist in Abhängigkeit vom Abstand von der Fahrflächenmitte in Millimetern die mit dem Verfahren zum Wärmebehandeln von Schienen erzielbare Härteverteilung HB 30 dargestellt.

Insgesamt ergibt sich, daß durch die Tatsache, daß das Ziehen des eingetauchten Werkstückes bzw. des Schienenkopfes vor dem Zeitpunkt erfolgt, bevor der gesamte Querschnitttemperaturausgleich erfolgte, ein unerwünschtes Härten des Steges mit Sicherheit vermieden wird, während der Schienenkopf die gewünschte Härte bzw. Härteverteilung aufweist.

## Patentansprüche

1. Verfahren zum Wärmebehandeln von Schienen, insbesondere des Schienenkopfes, bei welchem diese bzw. dieser in einem Kühlmittel, welchem synthetische Zusätze, wie z.B. Glykole oder Polyglykole, in einem Ausmaß zugesetzt werden, welches bei einer Badtemperatur zwischen 35°C - 55 °C den Übergang vom Filmsieden in die Kochphase bei einer Oberflächentemperatur zwischen 450°C bis 550 °C bewirkt und sich daraus der gewünschte Zeitpunkt für das Ziehen der Schiene ergibt, durch ein Eintauchen ausgehend von Temperaturen über 720°C gekühlt und die Kühlung nach dem Erreichen des Kochpunktes durch Ziehen aus diesem unterbrochen und außerhalb des Kühlmittelbades langsam weitergeführt wird, wobei die Schiene am Ende der Abkühlung nach dem Ziehen der eingetauchten Bereiche eine Oberflächentemperatur zwischen 450°C und 550 °C ohne Temperaturausgleich über den gesamten Querschnitt aufweist.

2. Verfahren nach Anspruch 1, dadurch gekennzeichnet, daß der Schienenfuß mit Preßluft undloder einem Wasser-Luftgemisch gekühlt wird.

3. Verfahren nach einem der Ansprüche 1 oder 2, dadurch gekennzeichnet, daß ein Stahl mit der Richtanalyse 0,65 - 0,85 % C, 0,01 - 1,2 % Si, 0,5 -3,5 % Mn, 0,01 - 1,0 % Cr, rest Fe und übliche Verunreinigungen der Wärmebehandlung unterworfen wird.

## Claims

1. Method for heat treating rails, in particular the rail head, in which method, the rail or rail head is cooled, starting from temperatures above 720°C, by an immersion in a coolant to which synthetic admixtures, such as glycols or polyglycols, for example, are added in an amount which, in the case of a bath temperature of between 35°C and 55°C, effects the transition from film boiling into the boiling phase in the case of a surface temperature of between 450°C and 550°C and the desired instant for drawing of the rail results therefrom, and the cooling is interrupted after the boiling point has been reached by drawing from the coolant and is continued slowly outside the coolant bath, with the rail having at the end of the cooling, after the drawing of the immersed regions, a surface temperature of between 450°C and 550°C without equalisation of temperature over the entire cross-section.

2. Method according to claim 1, characterised in that the rail foot is cooled with compressed air and/or a water-air mixture.

3. Method according to one of claims 1 or 2, characterised in that a steel having the guide analysis 0.65 - 0.85% C, 0.01 - 1.2% Si, 0.5 - 3.5% Mn, 0.01 - 1.0% Cr, the remainder Fe and usual impurities, is subjected to the heat treatment.

## Revendications

1. Procédé de traitement thermique de rails, en particulier du champignon de rail, dans lequel ledit rail ou champignon de rail est refroidi à partir de températures supérieures à 720°C par trempe dans un fluide de trempe dans lequel des additifs synthétiques, tels que des glycols ou des polyglycols, ont été ajoutés dans des proportions telles que l'on obtient, avec une température de bain comprise entre 35°C et 55°C, le passage de l'ébullition pelliculaire à la phase d'ébullition avec une température superficielle comprise entre 450°C et 550°C, stade souhaité pour le retrait des rails, et dans lequel le refroidissement après obtention du point d'ébullition est interrompu par retrait du rail hors dudit bain et poursuivi lentement à l'extérieur du bain de trempe, les rails présentant, à la fin du refroidissement après retrait des régions immergées, une température superficielle comprise entre 450°C et 550°C sans équilibrage des températures sur la totalité de la section.

2. Procédé selon la revendication 1, caractérisé en ce que le patin du rail est refroidi à l'air comprimé et/ou au moyen d'un mélange air/eau.

3. Procédé selon l'une quelconque des revendications 1 et 2, caractérisé en ce que le traitement thermique est appliqué à un acier présentant la composition indicative suivante : 0,65-0,85% C, 0,01-1,2% Si, 0,5-3,5% Mn, 0,01-1,0% Cr, et pour le reste du fer et des impuretés classiques.
